# FASCICULE DE BREVET EUROPEEN

(11) **EP 3 120 954 B1**
(45) Date de publication et mention de la délivrance du brevet: **06.04.2022**
(21) Numéro de dépôt: 15178288.5
(22) Date de dépôt: 24.07.2015
(51) Int. Cl.: B22F 7/00, G04B 37/22

(54) **METHODE DE REVETEMENT DE PIECE**
VERKLEIDUNGSMETHODE EINES BAUTEILS
METHOD FOR COATING A PART

(43) Date de publication de la demande: 25.01.2017
(73) Titulaire: The Swatch Group Research and Development Ltd., 2074 Marin (CH)
(72) Inventeur: Dubach, Alban, 2502 Bienne (CH); Winkler, Yves, 3185 Schmitten (CH)
(74) Mandataire: ICB SA

(56) Documents cités:
- EP-A1- 2 725 000
- EP-A1- 2 835 698
- EP-A2- 1 677 332
- CH-A- 352 966
- DE-A1- 10 205 070
- DE-A1- 19 908 867
- DE-A1- 19 912 618
- DE-A1- 19 928 997
- DE-A1-102008 060 234
- US-A1- 2004 035 502
- SCHROERS JAN ET AL: "Amorphous metallic foam", APPLIED PHYSICS LETTERS, A I P PUBLISHING LLC, US, vol. 82, no. 3, 20 January 2003 (2003-01-20), pages 370-372, XP012034574, ISSN: 0003-6951, DOI: 10.1063/1.1537514

## Description

La présente invention concerne un dispositif comprenant une première pièce réalisée dans un premier matériau et au moins une seconde pièce réalisée dans un second matériau, la seconde pièce étant est réalisée en une mousse et assemblée à la première pièce.

Le domaine technique de l'invention est le domaine de la mécanique fine.

### ARRIERE PLAN TECHNOLOGIQUE

Il existe de nombreuses méthodes pour réaliser un revêtement d'une première pièce. Les méthodes connues consistent à généralement déposer une couche du matériau voulu par électrodéposition.

Toutefois, cette électrodéposition présente l'inconvénient de ne permettre le dépôt que de revêtements de faibles épaisseurs ce qui se traduit par une faible résistance aux chocs.

Les chocs appliqués à la dite pièce entrainent alors un marquage du revêtement diminuant l'aspect esthétique de la pièce et dégradant les performances du revêtement.

Une autre solution consiste à utiliser une feuille métallique et à fixer cette feuille métallique sur la pièce à revêtir faisant office de support. La fixation se fait par collage ou soudage ou brasage ou insertion à force.

Un inconvénient à cette méthode est que qu'elle ne convient pas pour des matériaux qui sont fragiles du type silicium.

Le document US 2004/035502 A1 décrit un procédé de fabrication d'une pièce composée comprenant deux parties, où une partie est réalisée en mousse d'alliage métallique au moins partiellement amorphe.

### RESUME DE L'INVENTION

L'invention a pour but de pallier les inconvénients de l'art antérieur en proposant de fournir un procédé pour revêtir une pièce de façon simple et sûre sans limitation quant à la nature des pièces fixées ensemble.

A cet effet, l'invention concerne un procédé de fabrication selon la revendication 1.

Des modes de réalisation préférées sont spécifiés dans les revendications dépendantes 2-10.

### BREVE DESCRIPTION DES FIGURES

Les buts, avantages et caractéristiques du procédé selon la présente invention apparaîtront plus clairement dans la description détaillée suivante d'au moins une forme de réalisation de l'invention donnée uniquement à titre d'exemple non limitatif et illustrée par les dessins annexés sur lesquels :
- la figure 1 représente de manière schématique un dispositif qui peut être fabriqué selon un premier mode de réalisation de l'invention;
- les figures 2 à 4 représentent de manière schématique le procédé d'assemblage d'un dispositif selon un premier mode de réalisation de l'invention;
- les figures 5 et 6 représentent de manière schématique une variante du dispositif qui peut être fabriqué selon le premier mode de réalisation de l'invention;
- les figures 7 à 9 représentent de manière schématique une pluralité des dispositifs fabriqués selon des différents modes de réalisation de l'invention.

### DESCRIPTION DETAILLEE

La présente invention concerne un procédé de fabrication d'une pièce composée comprenant une première pièce et au moins une seconde pièce.

Dans un premier mode de réalisation de l'invention visible à la figure 1, le dispositif 10 comprend une première partie 11 et une seconde partie 12. La première partie 11 est réalisée dans un premier matériau alors que la seconde partie 12 est réalisée dans un second matériau.

Selon ce premier mode de réalisation, la première partie ou la seconde partie est réalisée sous la forme d'une mousse métallique au moins partiellement amorphe comprenant au moins un élément métallique tel qu'un alliage métallique au moins partiellement amorphe.

Cet élément métallique peut être un élément métallique classique tel que le fer, le nickel, le zirconium, ou précieux tel que l'or, le platine, le palladium, le rhénium, le ruthénium, le rhodium, l'argent, l'iridium ou l'osmium. On comprendra par matériau au moins partiellement amorphe que le matériau est apte à se solidifier au moins partiellement en phase amorphe, c'est-à-dire qu'il est soumis à une montée en température au-dessus de sa température de fusion lui permettant de perdre localement toute structure cristalline, ladite montée étant suivie d'un refroidissement à une température inférieure à sa température de transition vitreuse lui permettant de devenir au moins partiellement amorphe.

Une telle mousse peut être réalisée en utilisant différentes techniques. Une première méthode consiste à se munir d'un alliage et de le faire chauffer jusqu'à lui faire atteindre un état liquide. A ce moment-là, des bulles de gaz sont injectées dans ledit alliage se trouvant à l'état liquide. Cette injection de bulles de gaz intervient avant une étape de refroidissement rapide. Cette étape de refroidissement rapide est opérée pour solidifier ledit alliage tout en emprisonnant les bulles de gaz.

Une seconde méthode pour réaliser une telle mousse consiste à se munir d'un alliage et de le faire chauffer jusqu'à lui faire atteindre un état liquide. A ce moment-là, des agents chimiques sont injectés dans ledit alliage se trouvant à l'état liquide. Ces agents chimiques sont des agents libérateurs de gaz de sorte que ces derniers, sous certaines conditions, libèrent des gaz. Ces agents chimiques ou précurseurs peuvent être par exemple des hydrides de titane ou de zirconium. Cette libération de gaz intervient avant une étape de refroidissement rapide. Cette étape de refroidissement rapide est opérée pour solidifier ledit alliage tout en emprisonnant les bulles de gaz.

Une variante de cette seconde méthode consiste à fournir un matériau apte à devenir une mousse afin d'obtenir un matériau qui ne devient une mousse métallique amorphe qu'au moment de sa mise en forme. En effet, les agents chimiques utilisés sont des agents libérateurs qui libèrent des gaz sous certaines conditions de température et de pression. Ainsi, en augmentant la pression lors du refroidissement, la libération du gaz est contenue. Lors de la mise en forme, l'augmentation de température permet la libération du gaz et donc la transformation du matériau en mousse.

Une troisième méthode pour réaliser une mousse en métal amorphe consiste en des dépôts successifs de couches de poudre, chaque couche de poudre étant frittée localement par un faisceau laser ou à électron. Ce frittage local permet ainsi, au niveau de chaque couche de poudre, de créer les pores qui permettront de former la mousse.

Cela permet avantageusement de réaliser des pièces revêtues ou des pièces bi-matière, la seconde partie 12 est alors un revêtement ou une partie intégrante de la première partie 11.

En effet, il peut être utile, pour des pièces en matériaux fragiles comme le silicium, d'avoir des parties revêtues ou réalisées dans un matériau plus résistant ou présentant des propriétés mécaniques plus favorables ou carrément d'avoir une partie entière de la pièce qui est réalisée dans un autre matériau. Ce mode de réalisation permet également de simplement réaliser la seconde pièce et son assemblage à la première pièce lors d'un seul processus.

Dans le cas où une pièce est revêtue avec la mousse métallique amorphe, on considérera l'exemple d'une lunette 21 faisant office de première partie 11, revêtue par une couche 22 en mousse faisant office de seconde partie 12 formant une pièce revêtue 20 qui est le dispositif 10 final comme visible à la figure 1. Le premier matériau peut être un matériau classiquement utilisé comme l'acier, le laiton, l'aluminium ou le titane mais il peut être également un matériau dit fragile. On entend par matériau fragile un matériau qui n'a pas de domaine plastique exploitable comme par exemple le quartz, le rubis, le saphir, le verre, le silicium, la graphite, le carbone ou une céramique telle que le nitrure de silicium et le carbure de silicium ou un composite de type cermet.

Le procédé consiste, dans une première étape, à se munir d'une préforme 23 de mousse en métal amorphe.

Une seconde étape consiste à se munir de la partie à revêtir, ici la lunette 21, et de la placer dans un moule 24 pouvant être des matrices 24a, 24b ayant la forme négative de la pièce revêtue comme visible à la figure 2. Ce moule peut être formé de deux matrices. La préforme 23 est également placée dans le moule.

Par exemple, si on désire revêtir la totalité de la surface d'une lunette ou d'un rouage avec une couche de mousse métallique amorphe de 0,1 millimètre, le moule aura la forme du rouage ou de la lunette et des dimensions égales aux dimensions du rouage auxquels sont ajoutés les 0,1 millimètre de la couche. Il existe donc un espace 25 à remplir.

Dans une troisième étape, une étape de chauffage est réalisée. Cette étape de chauffage consiste à chauffer l'ensemble à une température comprise entre la température de transition vitreuse Tg et la température de cristallisation Tx de la préforme. A cette température, les métaux amorphes ont une viscosité qui diminue fortement, la diminution de la viscosité étant dépendante de la température: plus la température est élevée, plus la viscosité diminue. Cette viscosité permet au métal amorphe, lorsqu'il est soumis à une contrainte, de s'insérer dans tous les recoins d'un moule.

Cette élévation de la température permet également de chauffer les bulles de gaz présentes dans la préforme en mousse. Or, un gaz chauffé entre en expansion de sorte qu'il occupera un volume plus important. Etant donné que le métal amorphe de la mousse se trouve dans un état dit visqueux, cette expansion du gaz provoque une expansion de la préforme en mousse, cette préforme se met à gonfler comme visible à la figure 3. Par conséquent, le volume pris par la préforme augmente. Cette augmentation du volume de la préforme associée aux caractéristiques de mise en forme des métaux amorphes entraîne le remplissage du moule comme visible à la figure 4.

Pour permettre l'expansion de la préforme en mousse de métal amorphe, il est nécessaire que la pression dans le négatif soit inférieure à la pression du gaz à l'intérieur de la préforme sinon il ne peut y avoir d'expansion. Dans le cas d'un moule étanche, il est prévu de mettre la cavité formée par les deux matrices sous vide. Dans le cas où les deux matrices forment un moule non étanche, il est sera- prévu que l'enceinte dans laquelle se trouve le moule est mise sous vide ou à une pression suffisamment inférieure à la pression du gaz.

De même, pour éviter que la contrainte exercée par l'expansion de la préforme n'entraine une désolidarisation des deux matrices du moule, ces deux matrices peuvent être fixées entre elles via des moyens de fixation comme des vis ou simplement en exerçant sur elles une pression.

Une fois que l'expansion de la préforme est réalisée, une étape de refroidissement est opérée. Cette étape de refroidissement est faite pour figer la préforme en mousse de métal amorphe et former la pièce intermédiaire. Le dispositif est alors séparé des matrices pour obtenir le dispositif de la figure 1.

Dans le cas où une pièce est bi-matière, on comprendra que la pièce finale est composée d'une première partie 11 dans un matériau quelconque et d'une seconde partie 12 en mousse métallique amorphe. Le procédé consiste, dans une première étape, à se munir d'une préforme de mousse en métal amorphe. Par exemple, il peut s'agir d'une lunette bi-matière constituée d'une base 31 faisant office de première partie 11 sur une seconde partie 12 en un second matériau. Cette seconde partie 12 forme alors une coque extérieure 32 de la lunette comme visible à la figure 5.

Dans un autre exemple, la pièce finale 10 pourra être un axe 41 dont les tigerons 42 sont réalisés dans un second matériau comme visible à la figure 6.

Ces deux exemples mettent en lumière l'avantage d'une pièce bi-matière qui est de pouvoir sélectionner le matériau suivant l'utilisation qui en est faite.

Une seconde étape consiste à se munir de la première partie 11 de la pièce bi-matière et de la placer dans un moule ayant la forme et les dimensions de la pièce finale.

Dans cette seconde étape, la préforme est également placée dans le moule. La préforme présente une forme similaire à celle de la deuxième partie.

Dans une troisième étape, une étape de chauffage est réalisée. Cette étape de chauffage consiste à chauffer l'ensemble à une température comprise entre la température de transition vitreuse Tg et la température de cristallisation Tx de la préforme. A cette température, les métaux amorphes ont une viscosité qui diminue fortement, la diminution de la viscosité étant dépendante de la température : plus la température est élevée, plus la viscosité diminue. Cette viscosité permet au métal amorphe de s'insérer dans tous les recoins d'un moule. Cette élévation de la température permet également de chauffer les bulles de gaz présentent dans la préforme en mousse.

Or, un gaz chauffé entre en expansion de sorte qu'il occupera un volume plus important. Etant donné que le métal amorphe de la mousse se trouve dans un état dit visqueux, cette expansion du gaz provoque une expansion de la préforme en mousse, cette préforme se met à gonfler. Par conséquent, le volume pris par la préforme augmente. Cette augmentation du volume de la préforme associée aux caractéristiques de mise en forme des métaux amorphes entraîne le remplissage du moule c'est à dire le remplissage de l'espace dédié à la seconde partie de la pièce finale.

Une fois que l'expansion de la préforme est réalisée, une étape de refroidissement est opérée. Cette étape de refroidissement est faite pour figer la préforme en mousse de métal amorphe et former la pièce intermédiaire.

Dans une variante de ce premier mode de réalisation visible à la figure 7, il est envisageable que la première pièce 11 de la pièce finale soit munie d'une cavité 13. Cette cavité 13 est utilisée pour améliorer la liaison entre la première pièce 31 et la seconde pièce 32 dans les cas où la seconde pièce 32 est un revêtement ou est utilisée pour former une pièce bi-matière. La réalisation d'une cavité 13 permet, lors de la fabrication, à la mousse métallique amorphe de s'y étendre pour renforcer la liaison entre la première pièce et la seconde pièce.

Cette cavité peut être munie ou être remplacée selon les cas par des structurations 14 qui augmentent la rugosité et donc l'accroche comme visible à la figure 8.

Dans une alternative de la première variante du premier mode de réalisation, la cavité est agencée pour avoir une forme telle que sa surface n'est pas constante. Cela signifie que la cavité ne présente pas un profil constant en fonction de la profondeur. Idéalement, il sera prévu que le profil de la cavité s'élargisse en fonction de la profondeur de sorte à créer une retenue naturelle.

Cette possibilité permet d'avoir un procédé dans lequel l'étape de transformation de la préforme en mousse et l'étape d'expansion de ladite mousse ont lieu en même temps. Cela est rendu possible car la libération du gaz par les agents chimiques précurseurs et l'expansion de la mousse se produisent lorsque le matériau est chauffé.

Par conséquent, le procédé consiste à se munir de la préforme ne se présentant pas sous la forme d'une mousse et de la placer dans le moule. Le tout est alors chauffé à une température permettant aux agents chimiques précurseurs de libérer du gaz, cette température permettant également aux gaz de se dilater et d'entrainer une expansion du matériau

Dans les différents modes de réalisation, le contrôle de l'expansion de la préforme en mousse métallique amorphe peut se faire de plusieurs façons.

Une première solution consiste à modifier la densité des bulles de gaz lors de la fabrication de la mousse. Une méthode de fabrication de mousse en métal amorphe consiste à injecter des bulles de gaz dans le métal en fusion et à le refroidir pour emprisonner ces bulles. L'injection de bulles de gaz peut être contrôlée pour qu'elles soient réparties de façon plus ou moins homogène et plus ou moins dense. On comprendra alors que plus la densité des bulles de gaz est grande et plus le volume de gaz enfermé dans la mousse est important. Or, plus le volume de gaz enfermé est important et plus l'expansion sera grande du fait de la dilatation du gaz durant l'étape de chauffage.

Une seconde solution consiste à contrôler l'expansion de la mousse métallique amorphe en modifiant la température de l'étape de chauffage. Effectivement, lorsqu'un gaz est soumis à un réchauffement, la quantité de mouvement des particules qui le composent augmente. À volume constant, cela se traduit par une augmentation de la pression, car le nombre de chocs entre particules par unité de surface augmente. Si la pression doit rester constante, le volume du gaz doit alors augmenter, selon la loi des gaz parfaits. Par conséquent, en augmentant ou en diminuant la température de chauffage durant l'étape de chauffage, on fait varier le volume du gaz enfermé dans la mousse métallique amorphe et on modifie donc son expansion.

Dans une troisième solution, le contrôle de l'expansion de la mousse métallique amorphe se fait par contrôle de l'atmosphère dans l'enceinte de chauffage du second mode de réalisation ou dans la cavité du moule dans le premier mode de réalisation. Cette solution part du principe que l'expansion est possible à partir du moment où la pression du gaz enfermé dans la mousse métallique amorphe est supérieure à celle de l'atmosphère extérieure à la mousse. L'idéal est que l'atmosphère extérieure soit proche du vide de sorte à favoriser au maximum l'expansion de la mousse. De ce fait, en ajustant la pression extérieure, l'amplitude de l'expansion de ladite mousse est ajustée sachant que plus la pression de l'atmosphère extérieure est importante et moins l'expansion sera importante.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

Bien entendu, il est envisageable que les cavités puissent être remplacées ou complétées avec des protubérances 15 comme visibles à la figure 9. Ces protubérances sont les négatifs des cavités et ont la même fonction. On entend par là que la mousse métallique amorphe est mise en forme de sorte à pouvoir envelopper cette ou ces protubérances et améliorer la solidarisation entre la première partie et la seconde partie.

## Revendications

1. Procédé de fabrication d'une pièce (10) composée d'une première partie (11) réalisée en un premier matériau et d'une seconde partie (12) réalisée en un second matériau, ledit procédé comprenant en outre les étapes suivantes :
- se munir d'une préforme réalisée avec le second matériau, ledit second matériau étant un matériau métallique au moins partiellement amorphe apte à augmenter son volume sous des conditions de température et de pression;
- se munir de ladite première partie et d'un moule comprenant deux matrices formant une cavité, et placer ladite première partie et la préforme entre les deux matrices ayant la forme négative de la pièce à fabriquer;
- chauffer l'ensemble à une température comprise entre la température de transition vitreuse Tg et la température de cristallisation Tx de la préforme afin de permettre, au plus tard lors de cette étape, à la préforme de former une mousse et de permettre une expansion de ladite préforme afin de remplir la forme négative de la pièce et former ladite pièce;
- refroidir l'ensemble pour solidifier la préforme et séparer la pièce des matrices, et en ce que l'expansion de la préforme en mousse de métal amorphe est réalisée lorsque la pression entre les deux matrices est inférieure à la pression du gaz à l'intérieur de la préforme, et :
- dans le cas d'un moule étanche, mettre sous vide la cavité pour permettre l'expansion de la préforme en mousse de métal amorphe, ou
- dans le cas d'un moule non étanche, placer le moule dans un enceinte et mettre l'enceinte sous vide ou à une pression suffisamment inférieure à la pression du gaz pour permettre l'expansion de la préforme en mousse de métal amorphe.

2. Procédé de fabrication selon la revendication 1, **caractérisé en ce que** l'expansion de la préforme est utilisée pour former une pièce revêtue.

3. Procédé de fabrication selon la revendication 1, **caractérisé en ce que** l'expansion de la préforme est utilisée pour former une pièce bi-matière.

4. Procédé de fabrication selon l'une des revendications 1 à 3, **caractérisé en ce que** la première partie est munie d'au moins une cavité (13) dans laquelle la mousse métallique amorphe formant la seconde pièce s'étend.

5. Procédé de fabrication selon l'une des revendications 1 à 4, **caractérisé en ce que** la première partie est munie d'au moins une protubérance (15) autour de laquelle la mousse métallique amorphe formant la seconde pièce s'étend.

6. Procédé de fabrication selon l'une des revendications 1 à 5, **caractérisé en ce que** la première partie est munie de structurations (14) permettant une meilleure accroche de la seconde partie.

7. Procédé de fabrication selon l'une des revendications précédentes, **caractérisé en ce qu'**il comprend une étape préliminaire de fabrication d'une préforme en mousse d'alliage métallique au moins partiellement amorphe.

8. Procédé de fabrication selon l'une des revendications précédentes, **caractérisé en ce que** l'expansion de la mousse est contrôlée par la température, plus la température est élevée et plus l'expansion est importante.

9. Procédé de fabrication selon l'une des revendications précédentes, **caractérisé en ce que** l'expansion de la mousse dépend de la densité de gaz dans la mousse, plus le volume de gaz emprisonné est grand et plus l'expansion sera grande.

10. Procédé de fabrication selon l'une des revendications précédentes, **caractérisé en ce que** l'expansion est réalisé en ayant la pression dans la mousse supérieure à celle de la pression ambiante.

## Patentansprüche

1. Verfahren zum Herstellen eines Werkstücks (10), das sich aus einem ersten Teil (11), das aus einem ersten Material gebildet ist, und aus einem zweiten Teil (12), das aus einem zweiten Material gebildet ist, zusammensetzt, wobei das Verfahren außerdem die folgenden Schritte umfasst:
- Bereitstellen eines aus dem zweiten Material gebildeten Vorformlings, wobei das zweite Material ein metallisches Material ist, das zumindest teilweise amorph ist und unter Temperatur- und Druckbedingungen sein Volumen vergrößern kann;
- Bereitstellen des ersten Teils und einer Form, die zwei einen Hohlraum bildende Matrizen umfasst, und Anordnen des ersten Teils und des Vorformlings zwischen den beiden Matrizen, die eine negative Form des herzustellenden Werkstücks haben;
- Erhitzen des Ganzen auf eine Temperatur zwischen der Glasübergangstemperatur Tg und der Kristallisationstemperatur Tx des Vorformlings, um spätestens in diesem Schritt dem Vorformling zu ermöglichen, einen Schaum zu bilden und eine Expansion des Vorformlings zu ermöglichen, um die negative Form des Werkstücks auszufüllen und das Werkstück zu bilden;
- Abkühlen des Ganzen, um den Vorformling zu verfestigen und um das Werkstück von den Matrizen zu trennen,
wobei die Expansion des Vorformlings aus amorphen Metallschaum durchgeführt wird, wenn der Druck zwischen den beiden Matrizen geringer ist als der Gasdruck im Inneren des Vorformlings, und:
- im Falle einer druckdichten Form evakuieren des Hohlraums, um die Expansion des Vorformlings aus amorphem Metallschaum zu ermöglichen, oder
- im Falle einer nicht druckdichten Form Anordnen der Form in einem abgeschlossenen Raum und setzen des Raums unter Vakuum oder unter einen Druck, der ausreichend niedriger als der Gasdruck ist, um die Expansion des Vorformlings aus amorphem Metallschaum zu ermöglichen.

2. Herstellungsverfahren nach Anspruch 1, **dadurch gekennzeichnet, dass** die Expansion des Vorformlings genutzt wird, um ein verkleidetes Werkstück zu bilden.

3. Herstellungsverfahren nach Anspruch 1, **dadurch gekennzeichnet, dass** die Expansion des Vorformlings genutzt wird, um ein Werkstück aus zwei Materialien zu bilden.

4. Herstellungsverfahren nach einem der Ansprüche 1 bis 3, **dadurch gekennzeichnet, dass** der erste Teil mit mindestens einem Hohlraum (13) versehen ist, in dem sich der amorphe Metallschaum, der den zweiten Teil bildet, ausdehnt.

5. Herstellungsverfahren nach einem der Ansprüche 1 bis 4, **dadurch gekennzeichnet, dass** der erste Teil mit mindestens einem Vorsprung (15) versehen ist, von dem aus sich der amorphe Metallschaum, der den zweiten Teil bildet, ausdehnt.

6. Herstellungsverfahren nach einem der Ansprüche 1 bis 5, **dadurch gekennzeichnet, dass** der erste Teil mit Strukturierungen (14) versehen ist, die eine besseres Anhaften des zweiten Teils ermöglichen.

7. Herstellungsverfahren nach einem der vorhergehenden Ansprüche, **dadurch gekennzeichnet, dass** es einen einleitenden Schritt zum Herstellen eines Vorformlings aus einem Schaum aus einer Metalllegierung, die mindestens teilweise amorph ist, umfasst.

8. Herstellungsverfahren nach einem der vorhergehenden Ansprüche, **dadurch gekennzeichnet, dass** die Expansion des Schaums durch die Temperatur gesteuert wird, wobei die Expansion umso größer ist, je höher die Temperatur ist.

9. Herstellungsverfahren nach einem der vorhergehenden Ansprüche, **dadurch gekennzeichnet, dass** die Expansion des Schaums von der Gasdichte im Schaum abhängig ist, wobei die Expansion umso größer ist, je größer das Volumen des eingeschlossenen Gases ist.

10. Herstellungsverfahren nach einem der vorhergehenden Ansprüche, **dadurch gekennzeichnet, dass** die Expansion dadurch erhalten wird, dass der Druck im Schaum größer ist als der Umgebungsdruck.

## Claims

1. A method of manufacturing a part (10) consisting of a first portion (11) made of a first material and a second portion (12) made of a second material, said method further comprising the following steps:
- procuring a preform made of the second material, said second material being an at least partially amorphous metal adapted to increase in volume subject to temperature and pressure conditions;
- procuring said first portion and a mould comprising two dies forming a cavity, and placing said first portion and the preform between the two dies having the negative shape of the part to be manufactured;
- heating the combination to a temperature between the glass transition temperature Tg and the crystallisation temperature Tx of the preform in order, at the latest during this step, to enable the preform to form a foam and to enable expansion of said preform in order to fill the negative shape of the part and form said part;
- cooling the combination to solidify the preform and separate the part from the dies, and in that the expansion of the amorphous metal foam preform is achieved when the pressure between the two dies is less than the gas pressure inside the preform, and:
- in the case of a sealed mould, placing the cavity under vacuum to allow the expansion of the amorphous metal foam preform, or
- in the case of an unsealed mould, placing the mould in an enclosure and placing the enclosure under vacuum or at a pressure sufficiently less than the gas pressure to allow the expansion of the amorphous metal foam preform.

2. The method of manufacture as claimed in claim 1, **characterised in that** the expansion of the preform is used to form a coated part.

3. The method of manufacture as claimed in claim 1, **characterised in that** the expansion of the preform is used to form a bimaterial part.

4. The method of manufacture as claimed in any one of claims 1 to 3, **characterised in that** the first portion is provided with at least one cavity (13) into which the amorphous metal foam forming the second part extends.

5. The method of manufacture as claimed in any one of claims 1 to 4, **characterised in that** the first portion is provided with at least one protuberance (15) around which the amorphous metal foam forming the second part extends.

6. The method of manufacture as claimed in any one of claims 1 to 5, **characterised in that** the first portion is provided with structures (14) enabling better attachment of the second portion.

7. The method of manufacture as claimed in any one of the preceding claims, **characterised in that** it includes a preliminary step of fabrication of an at least partially amorphous metal alloy foam preform.

8. The method of manufacture as claimed in any one of the preceding claims, **characterised in that** the expansion of the foam is controlled by temperature, the higher the temperature the greater the expansion.

9. The method of manufacture as claimed in any one of the preceding claims, **characterised in that** the expansion of the foam depends on the gas density in the foam, the greater the trapped gas volume the greater the expansion.

10. The method of manufacture as claimed in any one of the preceding claims, **characterised in that** the expansion is produced by making the pressure in the foam greater than the ambient pressure.
